# EUROPÄISCHE PATENTSCHRIFT

(11) **EP 1 090 387 B1**
(45) Veröffentlichungstag und Bekanntmachung des Hinweises auf die Patenterteilung: **30.10.2002**
(21) Anmeldenummer: 99936376.5
(22) Anmeldetag: 01.06.1999
(51) Int. Cl.: G10K 11/36

(54) **VERFAHREN ZUR DÄMPFENDEN BESCHICHTUNG VON OBERFLÄCHENWELLENBAUELEMENTEN**
METHOD FOR APPLYING AN ATTENUATING COATING ON SURFACE WAVE COMPONENTS
PROCEDE D'APPLICATION D'UN REVETEMENT D'ATTENUATION SUR DES COMPOSANTS A ONDES DE SURFACE

(30) Priorität: 26.06.1998 DE 19828608
(43) Veröffentlichungstag der Anmeldung: 11.04.2001
(73) Patentinhaber: EPCOS AG, 81541 München (DE)
(72) Erfinder: BAYER, Heiner, D-82140 Olching (DE); FISCHER, Walter, D-83026 Rosenheim (DE); KRÜGER, Hans, D-81737 München (DE); PAHL, Wolfgang, D-80336 München (DE)
(74) Vertreter: Epping, Wilhelm, Dipl.-Ing.
(86) Internationale Anmeldenummer: DE9901608
(87) Internationale Veröffentlichungsnummer: WO00000961

(56) Entgegenhaltungen:
- WO-A-96/18182
- US-A- 5 576 143

## Beschreibung

Die vorliegende Erfindung betrifft ein Verfahren zur dämpfenden Beschichtung von Oberflächenwellenbauelementen.

Oberflächenwellenbauelemente, zum Beispiel Oberflächenwellenfilter, sind elektronische Bauelemente, die der Verarbeitung hochfrequenter elektrischer Signale dienen. Solche Bauteile werden üblicherweise in Fernseh- und Videogeräten sowie Handys verwendet. Das die Information tragende elektrische Signal wird in mechanische Schwingungen, sogenannte Oberflächenwellen, umgewandelt. Zur elektroakustischen Wandlung bzw. zur Erzeugung der Oberflächenwellen werden Interdigitalwandler auf piezoelektrischen Substraten verwendet, welche aus bestimmten Keramiken oder kristallinen Materialien bestehen, zum Beispiel aus Lithiumniobat. Durch einen geeigneten Aufbau des Wandlers, speziell durch eine besondere geometrische Ausgestaltung der schallerzeugenden Wandlerfläche werden die akustischen Eigenschaften dieses Wandlers beeinflußt. Dadurch ist es möglich, das akustische Signal gezielt zu modifizieren und spezielle Wellenlängenbereiche aus dem Gesamtspektrum herauszufiltern.

Oberflächenwellen, die an den Chipkanten reflektiert werden, stören die Funktion eines Oberflächenwellenbauelementes. Zur Abdämpfung solcher unerwünschter Oberflächenwellen und zur Reduzierung von Reflexionen und Echoeffekten wird die Oberfläche des Wandlerelementes in bestimmten Bereichen mit einem dämpfenden Material versehen, welches die Energie der auslaufenden Wellen aufzehrt und Reflexionen und Echoeffekte reduziert.

Zur Erzeugung solcher Dämpfungsstrukturen sind organische Materialien mit geeignetem dynamisch-mechanischem Eigenschaftsprofil gefordert. In der EP 0 360 037 wird dazu beispielsweise vorgeschlagen, Zwei-Komponenten-Harze auf Epoxidbasis zu verwenden, welche basenkatalysiert mit Carbonsäuren und sauren Estern vernetzbar sind. Diese Zwei-Komponenten-Harze lassen sich in gewünschter Weise akustisch anpassen und führen zur geforderten Dämpfung, bereiten andererseits aber Probleme bei der Verarbeitung. Das Mischen der beiden Harzkomponenten führt in der Fertigung zu einem erhöhten Aufwand, wobei Harze mit begrenzter Gebrauchsdauer erhalten werden. Der Lösungsmittelgehalt der Reaktionsharze erfordert eine langwierige Ablüft- und Härtungsprozedur, bei der außerdem die Gefahr besteht, daß die in einer besonderen dreidimensionalen Geometrie aufgebrachten Dämpfungsstrukturen unzulässig verlaufen und dann die gewünschten Dämpfungseigenschaften bzw. die geforderte Geometriepräzision nicht mehr aufweisen.

In der EP 0 098 599 A2 wird vorgeschlagen, für die Dämpfungsstrukturen von Oberflächenwellenbauelementen UV-härtende Acrylharzmischungen zu verwenden und diese auf einen hohen Elastizitätsmodul und eine hohe Dichte zu optimieren. Derart hergestellte und gehärtete Dämpfungsstrukturen zeigen in der Praxis jedoch eine zu hohe Sprödigkeit und eine zu geringe Haftung auf Chip- und Wandlermaterial. Die Strukturen werden nämlich bevorzugt auf einem Wafer fertiggestellt und anschließend durch Zersägen vereinzelt. Das dabei gegebenenfalls erforderliche Durchsägen von Dämpfungsstrukturen kann zu deren Abplatzen und Ablösen und damit zur Beschädigung des gesamten Bauelements führen.

In der DE-A 44 43 946.6, oder WO 9618182 A, wird ein UV-initiiert kationisch härtendes Epoxidharz beschrieben, das sich aufgrund seiner Viskositätseigenschaft zum Aufdrucken von Dämpfungsstrukturen auf Oberflächenwellenbauelementen im Siebdruckverfahren eignet.

Diese organischen Massen müssen hinsichtlich des Applikationsverfahrens - Präzision, Zuverlässigkeit, Rationalität, Automatisierbarkeit, Kosten - der weiteren Verarbeitung der Bauelemente - Durchsägen, Packaging - der Dämpfungswirkung - Erhalt der Filtercharakteristik, Streckenbedämpfung der Oberflächenwelle, keine unzulässigen Reflexionen - und der Lebensdauer der Bauelemente - Korrosion der Fingerstrukturen, dauerhafte Adhäsion - optimiert sein. In diesem-Punkt besteht somit fortwährend Bedarf nach Neuentwicklungen.

Es gibt verschiedene bekannte Verfahren zum Aufbringen der Dämpfungsstruktur auf ein Oberflächenwellenbauelement. Früher wurden Formstücke aus einem extrudierten Material zugeschnitten, auf die Wandleroberfläche aufgebracht und anschließend in einem thermischen Schritt durch Aufschmelzen mit der Oberfläche fest verbunden. Dieser Schritt muß für jedes Bauelement einzeln durchgeführt werden, ist umständlich und zeitaufwendig.

Nach dem heutigen Stand der Technik werden die organischen Massen zur Erzeugung einer Dämpfungsstruktur hauptsächlich im Siebdruckverfahren auf die Oberflächen von Oberflächenwellenbauelementen aufgetragen. Das Auftragen der Dämpfungsstruktur im Siebdruckverfahren bringt verschiedene Nachteile mit sich.

So entstehen durch diese Art des Auftragens bei vielen Harzen Blasen, die in ungünstigen Fällen die erforderliche Dämpfungswirkung gefährden. Das Abwarten, bis solche Blasen verschwinden, kann unerwünschte und für das Verfahren unwirtschaftliche Wartezeiten bedingen. UV-härtbare, lösungsmittelfreie Siebdruckharze neigen gewöhnlich zum Verlaufen. Um dem abzuhelfen, setzt man den Harzen anorganische Thixotropiermittel zu. Die Thixotropierung ist jedoch hinsichtlich der zu erzielenden Dämpfungswirkung kritisch. Allgemein gerät man mit der Verwendung des Siebdruckverfahrens hinsichtlich der Strukturauflösung, der Positionsgenauigkeit und der erzeugbaren Schichtdicke an technische Grenzen. Es bestehen ungünstige Abhängigkeiten von der Strukturhöhe, den Siebtoleranzen, dem Verlaufen der Masse usw. Beim Druck von relativ dicken Schichten ist die Auflösung begrenzt, sehr dünne Schichten sind kaum realisierbar. Darüber hinaus werden beim Siebdruckverfahren für eine Vielzahl von Filtertypen jeweils eigene Masken benötigt und jede Bauelementdesign-Änderung macht neue Siebmasken erforderlich. Das erweist sich insbesondere bei der Erzeugung von Prototypen oder Produkten, welche nur in kleiner Stückzahl erzeugt werden, als nachteilig. Die Siebe müssen gereinigt und getrocknet werden. Die Siebfilme und Siebgewebe haben zudem nur eine endliche Standzeit.

Aufgabe der vorliegenden Erfindung ist es demnach, ein Verfahren zur dämpfenden Beschichtung von Oberflächenwellenbauelementen anzugeben, das eine hohe Strukturauflösung und Positionsgenauigkeit ermöglicht, und mit welchem Schichten von 0,2-100 µm, bevorzugt 20-50 µm realisierbar sind.

Gegenstand der Erfindung ist demnach ein Verfahren zur dämpfenden Beschichtung von Oberflächenwellenbauelementen durch Beschichten des Oberflächenwellenbauelementes mit einem dämpfenden, photohärtbaren Harz und Aushärten des Harzes entsprechend der geforderten Dämpfungsstruktur durch bildmäßiges Belichten mit einem relativ zur Substratoberfläche scannend bewegten Lichtstrahl und Abtragen der ungehärteten Bereiche.

Bei einer bevorzugten Ausführungsform des erfindungsgemäßen Verfahrens zur dämpfenden Beschichtung von Oberflächenwellenbauelementen wird ein kationisch härtbares, lösungsmittelfreies Epoxidharz in einer dünnen Schicht auf die Oberfläche des Oberflächenwellenbauelementes aufgetragen und mit Hilfe eines computergesteuerten UV-Lasers entsprechend der geforderten Dämpfungsstruktur bildmäßig belichtet.

Weitere Ausgestaltungen der Erfindung sind den Unteransprüchen zu entnehmen.

Mit dem erfindungsgemäßen Verfahren lassen sich kostengünstig, präzise und automatisierbar dämpfende Beschichtungen auf Oberflächenwellenbauelementen erzeugen, die über eine hohe Strukturauflösung und Positionsgenauigkeit verfügen. Das Verfahren ist, wenn ein computergesteuerter UV-Laser zur Belichtung verwendet wird, ohne Aufwand an mögliche Bauelementdesign-Änderungen anpassbar. Umrüstungszeiten in der Fertigung, wie beim Siebdruck, sowie Sieblagerhaltung und -logistik entfallen.

Das photohärtbare Harz kann im wesentlichen jedes sein, das den üblichen Anforderungen für eine Dämpfungsmasse entspricht. D.h. die Harze müssen in elektronischer Qualität verfügbar sein und zum Beispiel eine geeignete Glasübergangstemperatur aufweisen. Auch sollte zur Vereinzelung der Bauelementstrukturen beispielsweise ein Durchsägen des Substrates möglich sein, ohne daß die dämpfende Schicht reißt und von dem piezoelektrischen Material abplatzt.

Beispielsweise kommen photohärtbare (Meth-)Acrylate, Polyimide oder Polybenzoxazole in Frage. Bevorzugt werden erfindungsgemäß jedoch Epoxidharze mit einem an die Belichtungsquelle angepaßten Photoinitiatorsystem eingesetzt. Derartige Epoxidharze sind beispielsweise in der DE-A 44 43 946.6 beschrieben, auf die hier voll inhaltlich Bezug genommen wird. Die entsprechenden Epoxidharzzusammensetzungen werden dort durch Siebdruck strukturiert auf die jeweiligen piezokeramischen Substrate aufgetragen.

Für eine erfindungsgemäße Ausgestaltung enthalten die Harze insbesondere Zusätze für die seitliche Begrenzung der Härtung zur Erhöhung der Strukturauflösung. Diese Zusätze sind bevorzugt basischer Natur und können aus der Gruppe der salzartigen Hydroxide und organische Amine ausgewählt werden. Beispielsweise verwendet man Ethanolamin oder dessen organisch substituierte Derivate.

Gemäß der vorliegenden Erfindung kann die Reaktionsharzmasse durch die verschiedensten Methoden auf die zu dämpfenden Substrate aufgetragen werden. Der Auftrag kann zum Beispiel durch Aufschleudern geschehen, aber auch durch andere Coating-Verfahren, wie das Roller- oder Curtaincoating. Denkbar ist weiterhin auch ein Auftrag im Siebdruckverfahren, wobei hier das Auftragen unstrukturiert oder ebenfalls grob strukturiert erfolgen kann, zum Beispiel um Material zu sparen, Ränder freizuhalten usw.

Die aufzutragende erforderliche Schichtdicke kann durch Modifikation der Epoxidharzzusammensetzung, soweit diese Modifikation die Dämpfungswirkung nicht oder nur unwesentlich beeinflußt, und die Art des Auftrags beeinflußt werden.

Die erforderliche Dämpfungsstruktur wird dann durch bildmäßiges Belichten der aufgetragenen Harzschicht erzeugt. Die Photostrukturierung von organischen Schichten, sowohl positiv als auch negativ, ist an sich bekannt und wird bei der Fertigung von elektronischen Bauelementen und Leiterplatten in vielfältiger Weise genutzt. Eine scannende Photostrukturierung ist jedoch nicht für die dämpfende Beschichtung von Oberflächenwellenbauelementen und nicht in Kombination mit den ausgewählten Harzformulierungen bekannt. Vielmehr ist bis heute kein System gefunden worden, das die oben angerissene Eigenschafts- und Performancekombination aufweist.

Die Laserstereolithographie ist ein Verfahren zur Erzeugung dreidimensionaler Strukturen aus flüssigen, photoempfindlichen Harzen und wird beispielsweise in der DE-A 195 41 075.0 beschrieben. Im Rahmen der vorliegenden Erfindung wird auf einem Oberflächenwellenbauelement eine einlagige, dämpfende Beschichtung ebenfalls durch scannende Belichtung erzeugt. Dazu trägt man das ausgewählte dämpfende Reaktionsharz in einer dünnen Schicht von 0,2 bis 100 µm, vorzugsweise 20 bis 50 µm auf die Oberfläche eines Oberflächenwellensubstrats auf. Den Wafer positioniert man dann in geeigneter Weise unter der Laserbelichtungsvorrichtung. Diese besteht zum Beispiel ähnlich wie in der DE-A 195 41 075.0 beschrieben, aus einem fokussierten Laser mit einer geeignet ausgestalteten Transfer-Optik.

Als Laserlichtquelle kann zum Beispiel ein Helium-Cadmium-Laser mit 325 nm Wellenlänge verwendet werden. Die Strahlungsleistung liegt bevorzugt zwischen 1 und 100 mW. Alternativ dazu wären auch Laser geeignet, bei denen die Laserleistung im angegebenen Bereich oder darüberliegt und für deren Wellenlänge geeignete Photoinitiatoren verfügbar sind. Ein alternativer UV-Laser wäre beispielsweise ein Argon-Ionen-Laser mit einer Wellenlänge bei 351 und 364 nm. Auch andere intensive UV-Lichtquellen sind für das erfindungsgemäße Verfahren geeignet. Ebenso kann kurzwelliges sichtbares Licht verwendet werden, wenn damit die Photoinitiierung effektiv möglich ist. Der Lichtstrahl wird darüber hinaus auf einen Fokus-Durchmesser von 5 bis 200 µm, bevorzugt 20 bis 50 µm fokussiert.

Der fokussierte Lichtstrahl wird nun mittels eines rechnergesteuerten Spiegelsystemes und einer Transferoptik in einer der geforderten Dämpfungsstruktur entsprechenden Weise über das mit Reaktionsharz beschichtete Oberflächenwellenbauelement gelenkt. Selbstverständlich können dazu eine oder auch beide Relativbewegungsrichtungen vom Wafer ausgeführt werden. Durch ein derartiges Belichtungsverfahren werden nur solche Stellen auf dem mit Harz beschichteten Bauelement gehärtet, an denen Dämpfungsstrukturen entstehen sollen.

Nachdem die Harzschicht bildmäßig ausgehärtet ist, kann das unbelichtete Harz nach allen im Stand der Technik bekannten Methoden entfernt werden, d.h. die Dämpfungsstruktur entwikkelt werden. Denkbar sind beispielsweise ein Absaugen, Abblasen oder Abwaschen des unbelichteten Harzes im Lösungsmitteldampf, oder in Kaskadenwäschern, wodurch auch gewissermaßen unverbrauchtes Harz wieder gewonnen werden kann.

Bei dem erfindungsgemäßen Verfahren tritt kein Verlaufen von erzeugten Strukturen auf, insbesondere auch kein unterschiedliches Verlaufverhalten auf unterschiedlichen Substraten. Diese Eigenschaft bringt einen Entwicklungsspielraum für die auswählbaren Harzformulierungen, da das Fließverhalten, insbesondere die Viskosität in weiten Grenzen variiert werden kann und nicht auf präzisen Siebdruck optimiert werden muß. Dadurch sind insbesondere ein blasenfreier und homogener Auftrag möglich, der eine hochqualitative akustische Dämpfung sowie eine gute Haftung möglich macht.

Erforderlichenfalls kann die Belichtung so erfolgen, daß keine vollständige Aushärtung der belichteten Stellen erfolgt. Diese Variation ist durch Modifikation des Harzes selbst oder der Belichtungsintensität und/oder -dauer möglich. Durch die dann erforderliche thermische Nachbehandlung verläuft das Harz geringfügig, so daß Dämpfungsstrukturen mit besonders reflexionsarmen Kanten entstehen.

Nachdem anhand der vorangegangenen Beschreibung die wesentlichen Merkmale und Vorteile der Erfindung dargestellt worden sind, kann festgestellt werden, daß das erfindungsgemäße Verfahren hinsichtlich Flexibilität und Wirtschaftlichkeit allen bisher bekannten und im Stand der Technik zur Erzeugung von dämpfenden Beschichtungen auf Oberflächenwellenbauelementen verwendeten Verfahren weit überlegen ist.

## Patentansprüche

1. Verfahren zur dämpfenden Beschichtung von Oberflächenwellenbauelementen durch Beschichten des Oberflächenwellenbauelementes mit einem dämpfenden, photohärtbaren Harz und Aushärten des Harzes entsprechend der geforderten Dämpfungsstruktur durch bildmäßiges Belichten mit einem scannend relativ zum Substrat bewegten Lichtstrahl und Abtragen der ungehärteten Bereiche.

2. Verfahren nach Anspruch 1, **dadurch gekennzeichnet, daß** man die strukturierende Belichtung mittels Laserlicht durchführt.

3. Verfahren nach einem der Ansprüche 1 bis 2, **dadurch gekennzeichnet, daß** man das photohärtbare Harz aus (Meth-) Acrylaten, Polyimiden, Polybenzoxazolen oder Epoxidharzen auswählt.

4. Verfahren nach einem der Ansprüche 1 bis 2, **dadurch gekennzeichnet, daß** man eine Epoxidharzzusammensetzung mit einem geeigneten Photoinitiatorsystem auswählt.

5. Verfahren nach Anspruch 4, **dadurch gekennzeichnet, daß** die Epoxidharzzusammensetzung zumindest eine flüssige Epoxidverbindung, eine darin lösliche Polyhydroxylverbindung mit zumindest zwei aliphatischen OH-Gruppen, einen Photoinitiator oder ein Photoinitiatorsystem für die kationische Härtung umfaßt.

6. Verfahren nach Anspruch 5, **dadurch gekennzeichnet, daß** die Epoxidharzzusammensetzung des weiteren Zusätze für die seitliche Begrenzung der Härtung umfaßt.

7. Verfahren nach Anspruch 6, **dadurch gekennzeichnet, daß** die Zusätze zur seitlichen Begrenzung aus der Gruppe der salzartigen Hydroxide und/oder organischen Amine ausgewählt wird.

8. Verfahren nach einem der Ansprüche 1 bis 7, **dadurch gekennzeichnet, daß** man gegebenenfalls zur Erzeugung stark reflexionsarmer Kanten die Beschichtung thermisch nachbehandelt, wobei diese geringfügig verläuft.

## Claims

1. Method for applying an attenuating coating on surface wave components by coating the surface wave component with an attenuating, photocurable resin and curing the resin in a way corresponding to the required attenuation structure by imagewise exposure with a light beam moved in a scanning manner in relation to the substrate and removing the uncured regions.

2. Method according to Claim 1, **characterized in that** the structuring exposure is carried out by means of laser light.

3. Method according to either of Claims 1 and 2, **characterized in that** the photocurable resin is selected from (meth)acrylates, polyimides, polybenzoxazoles or epoxy resins.

4. Method according to either of Claims 1 and 2, **characterized in that** an epoxy resin composition with a suitable photoinitiator system is selected.

5. Method according to Claim 4, **characterized in that** the epoxy resin composition comprises at least a liquid epoxy compound, a polyhydroxyl compound soluble therein with at least two aliphatic OH groups and a photoinitiator or a photoinitiator system for the cationic curing.

6. Method according to Claim 5, **characterized in that** the epoxy resin composition further comprises additives for the lateral limitation of the curing.

7. Method according to Claim 6, **characterized in that** the additives for the lateral limitation are selected from the group of salt-like hydroxides and/or organic amines.

8. Method according to one of Claims 1 to 7, **characterized in that**, if appropriate, the coating is subsequently subjected to thermal treatment to produce edges of very low reflection, with the said coating running away slightly.

## Revendications

1. Procédé d'application d'un revêtement d'atténuation sur des composants à onde de surface par application sur le composant à onde de surface d'une résine photodurcissable d'atténuation et par durcissement de la résine conformément à la structure d'atténuation visée par exposition de manière à former une image à un faisceau lumineux déplacé par rapport au substrat, et par enlèvement des parties non durcies.

2. Procédé suivant la revendication 1, **caractérisé en ce que** l'on effectue l'exposition de structuration au moyen de lumière laser.

3. Procédé suivant l'une des revendications 1 à 2, **caractérisé en ce que** l'on choisit la résine photodurcissable parmi les (méth) acrylates, les polymides, les polybenzoxazoles ou les résines époxydes.

4. Procédé suivant l'une des revendications 1 à 2, **caractérisé en ce que** l'on choisit une composition de résine époxyde ayant un système de photo-initiateur approprié.

5. Procédé suivant la revendication 4, **caractérisé en ce que** la composition de résine époxyde comprend au moins un composé époxyde liquide, un composé polyhydroxyle qui y est soluble et qui a au moins deux groupes OH aliphatiques, un photo-initiateur ou un système de photo-initiateur pour le durcissement cationique.

6. Procédé suivant la revendication. 5, **caractérisé en ce que** la composition de résine époxyde comprend en outre des additifs pour la délimitation latérale du durcissement.

7. Procédé suivant la revendication 6, **caractérisé en ce que** les additifs de délimitation latérale sont choisis dans le groupe des hydroxides de type sels et/ou des amines organiques.

8. Procédé suivant l'une des revendications 1 à 7, **caractérisé en ce que** l'on fait subir le cas échéant, pour la production de bords ayant très peu de flexion, un traitement thermique au revêtement, le revêtement ne s'étendant que faiblement.
